# EUROPÄISCHE PATENTSCHRIFT

(11) **EP 1 633 894 B1**
(45) Veröffentlichungstag und Bekanntmachung des Hinweises auf die Patenterteilung: **26.04.2017**
(21) Anmeldenummer: 04739698.1
(22) Anmeldetag: 08.06.2004
(51) Int. Cl.: B22D 11/00

(54) **VERFAHREN UND ANLAGE ZUR HERSTELLUNG VON WARMBAND MIT DUALPHASENGEFÜGE**
METHOD AND INSTALLATION FOR THE PRODUCTION OF HOT-ROLLED STRIP HAVING A DUAL-PHASE STRUCTURE
PROCEDE ET INSTALLATION POUR PRODUIRE UN FEUILLARD LAMINE A CHAUD A STRUCTURE BIPHASEE

(30) Priorität: 18.06.2003 DE 10327383
(43) Veröffentlichungstag der Anmeldung: 15.03.2006
(73) Patentinhaber: SMS group GmbH, 40237 Düsseldorf (DE); Aceria Compacta de Bizkaia S.A., 48910 Sestao (ES)
(72) Erfinder: HENSGER, Karl-Ernst, 40468 Düsseldorf (DE); HENNIG, Wolfgang, 41469 Neuss (DE); BÖCHER, Tillmann, 40237 Düsseldorf (DE); BILGEN, Christian, 40476 Düsseldorf (DE)
(74) Vertreter: Klüppel, Walter
(86) Internationale Anmeldenummer: PCT/EP2004/006170
(87) Internationale Veröffentlichungsnummer: WO 2004/111279

(56) Entgegenhaltungen:
- EP-A- 0 019 193
- EP-A- 0 747 495
- WO-A-00/05422
- US-A- 4 159 218
- US-A- 4 790 889

## Beschreibung

Die Erfindung betrifft ein Verfahren zur Herstellung von Warmband mit einem Dualphasengefüge aus Ferrit und Martensit, wobei mindestens 70 % des Austenits in Ferrit umgewandelt sind, aus dem warmgewalzten Zustand durch eine kontrollierte zweistufige Abkühlung nach dem Fertigwalzen auf eine Bandtemperatur unterhalb der Martensit-Starttemperatur in einer Kühlstrecke aus mit Abstand hintereinander angeordneten Wasserkühlgruppen.

Die gezielte Gefügeumwandlung durch eine gesteuerte Abkühlung der Stähle ist bekannt, wobei zur Herstellung von Dualphasenstählen diese gesteuerte Abkühlung zeitlich nach der erfolgten Umformung des Warmbandes durchgeführt wird. Die Einstellung des erreichbaren Dualphasengefüges hängt dabei wesentlich von den anlagentechnisch möglichen Abkühlgeschwindigkeiten und der chemischen Zusammensetzung des Stahles ab. Wichtig ist dabei in jedem Fall eine ausreichende Ferritbildung von mindestens 70 % in der ersten Kühlstufe. Während dieser ersten Kühlstufe sollte dabei eine Umwandlung des Austenits in der Perlitstufe vermieden werden.

Die Kühlkapazität der an die erste Kühlstufe anschließenden zweiten Kühlstufe muss so groß sein, dass Haspeltemperaturen unterhalb der Martensit-Starttemperatur erreicht werden. Nur dann ist die Bildung eines Dualphasengefüges mit ferritischen und martensitischen Bestandteilen sichergestellt.

Die bekannte Herstellung von Dualphasenstählen ist unproblematisch bei kleinen Bandgeschwindigkeiten bzw. bei ausreichend langen Kühlstrecken. Bei sehr hohen Bandgeschwindigkeiten kann allerdings der Beginn der zweiten Kühlstufe so weit in der vorhandenen Kühlstrecke verschoben sein, dass die anschließende Martensitbildung nur noch unvollkommen erfolgt oder gänzlich ausbleibt. Es entsteht dann ein Mischgefüge aus Ferrit, Bainit und Anteilen an Martensit, das die angestrebten mechanischen Eigenschaften reiner Dualphasengefüge nicht erreicht.

In der EP 0 747 495 B1 wird ein Verfahren zur Herstellung von Stahlblech hoher Festigkeit beschrieben mit einer Struktur von wenigstens 75 % Ferrit, wenigstens 10 % Martensit und gegebenenfalls Bainit und Restaustenit. Es handelt sich demnach nicht um ein Gefüge reiner Dualphasenstähle. Als Legierung wird ein mit Niob mikrolegierter Stahl verwendet. Zu seiner Herstellung wird das warmgewalzte Stahlblech gezielt gekühlt, wobei einer langsamen Abkühlung eine schnelle Abkühlung folgt oder alternativ der langsamen Abkühlung zunächst eine schnelle Abkühlung vorangestellt wird. Für die erste Kühlstufe wird eine Abkühlgeschwindigkeit von 2 bis 15 °C/s innerhalb einer Zeitspanne von 8 bis 40 Sekunden Abkühldauer bis zu einer Endtemperatur zwischen dem Ar₁ - Punkt und 730 °C angegeben. Die zweite Kühlstufe wird mit einer Abkühlgeschwindigkeit von 20 bis 150 °C/s bis zu einer Temperatur von 300 °C geführt. Die alternativ der langsamen Abkühlung vorangestellte schnelle Abkühlung wird mit einer Abkühlgeschwindigkeit von 20 bis 150 °C/s bis unterhalb des Ar₃ - Punktes geführt.

In der EP 1 108 072 B1 wird ein Verfahren zur Herstellung von DualphasenStählen beschrieben, bei dem nach dem Fertigwalzen mit einer zweistufigen Abkühlung - zunächst langsam, dann schnell -, ein zweiphasiges Gefüge aus 70 bis 90 % Ferrit und 30 bis 10 % Martensit erreicht wird. Die erste (langsame) Kühlung wird in einer Kühlstrecke durchgeführt, in der das Warmband durch mit Abstand hintereinander angeordneten Wasserkühlzonen mit einer Abkühlgeschwindigkeit von 20 - 30 K/s definiert gekühlt wird. Die Abkühlung ist dabei so eingestellt, dass die Abkühlkurve mit einer noch so hohen Temperatur in das Ferritgebiet einläuft, dass die Ferritbildung schnell erfolgen kann. Diese erste Kühlung wird so lange fortgesetzt, bis mindestens 70 % des Austenits in Ferrit umgewandelt sind, bevor die weitere (schnelle) Abkühlung unmittelbar und ohne Haltezeit anschließt.

Ausgehend von diesem geschilderten Stand der Technik mit den aufgezeigten verschiedenen Möglichkeiten der Herstellung von Dualphasengefüge ist es Aufgabe der Erfindung, ein Verfahren und eine Anlage anzugeben, mit der bzw. in der die Herstellung von Warmband mit Dualphasengefüge in einer konventionellen Gießwalzanlage mit den dort gegebenen örtlichen und damit auch zeitlichen Beschränkungen durchführbar ist. Die Kühlstrecke einer solchen Anlage ist dadurch gekennzeichnet, dass die Gesamtlänge in aller Regel 50 m nicht überschreitet und keine Kompaktkühlung vorgesehen ist.

Diese Aufgabe wird verfahrensmäßig mit den kennzeichnenden Merkmalen des Anspruchs 1 dadurch gelöst, dass ausgehend von einem Stahl mit der chemischen Zusammensetzung: bestehend aus:
0,01 - 0,08% C, 0,9 % Si, 0,5 - 1,6 % Mn, 1,2 % Al, 0,3 - 1,2 % Cr, Rest Fe sowie übliche Begleitelemente, zur Erzielung eines Warmbandes mit einem zweiphasigen Gefüge aus 70 bis 95 % Ferrit und 30 bis 5 % Martensit mit hoher mechanischer Festigkeit und hohem Umformvermögen (Zugfestigkeit größer 600 MPa, Bruchdehnung mindestens 25 %) in der Kühlstrecke einer Gießwalzanlage die zweistufige kontrollierte Kühlung von einer Endwalz-Bandtemperatur T_{finish} mit A₃ - 100 K < T_{finish} < A₃ - 50 K auf eine Haspel-Bandtemperatur T_{coiling} < 300 °C (< Martensit-Starttemperatur) durchgeführt wird, wobei die Abkühlgeschwindigkeit V_{1,2} in beiden Kühlstufen zwischen V = 30 - 150 K/s, vorzugsweise zwischen V = 50 - 90 K/s liegt, die erste Kühlstufe bis zum Eintritt der Kühlkurve in das Ferritgebiet durchgeführt wird und dann die durch Umwandlung des Austenits in Ferrit freigesetzte Umwandlungswärme zum isothermen Halten der erreichten Bandtemperatur mit einer Haltezeit 5 s bis zum Beginn der zweiten Kühlstufe genutzt wird.

Auf Grund der geringen Länge konventioneller Kühlstrecken in vorhandenen Gießwalzanlagen ist die Herstellung von Warmband mit Dualphasengefüge nur mit einer speziellen Kühlstrategie möglich. Damit eine derartige Kühlstrategie auch durchführbar ist, ist die Einhaltung von bestimmten Grenzwerten der chemischen Zusammensetzung, wie im Anspruch 1 aufgelistet, zwingend erforderlich, um innerhalb der zur Verfügung stehenden kurzen Kühlgesamtzeit den gewünschten Umwandlungsgrad zu erreichen.

Die Kühlstrategie sieht dabei eine zweistufige Kühlung mit wahlweise unterschiedlichen Abkühlgeschwindigkeiten vor, die durch eine isothermische Haltezeit von maximal 5 Sekunden unterbrochen wird. Der Beginn der Haltezeit, dies entspricht dem Ende der ersten Kühlstufe, wird bestimmt durch den Eintritt der Kühlkurve in das Ferritgebiet bzw. dem Beginn der Austenitumwandlung in Ferrit. In der kurzen isothermischen Kühlpause von maximal 5 Sekunden, während der erfindungsgemäß die freigesetzte Umwandlungswärme zum Halten der Temperatur auf einen konstanten Wert genutzt und dabei eine unvermeidliche Luftabkühlung kompensiert wird, erfolgt der gesamte angestrebte Umsatz des Austenits zu mindestens 70 % Ferrit. Anschließend an diese Haltezeit folgt dann unmittelbar die zweite Kühlstufe mit einer Abkühlung des Warmbandes auf eine Temperatur unterhalb von 300 °C. Da diese Temperatur unterhalb der Martensit-Starttemperatur liegt, wird bei dieser Kühlung dann mit Martensit der zweite Gefügebestandteil in gewünschter Höhe erhalten.

Neben der Durchführung einer kurzen Haltezeit wird die Kühlstrategie durch eine genau definierte vorgegebene Abkühlgeschwindigkeit für beide Abkühlstufen bestimmt. Diese Abkühlgeschwindigkeit liegt zwischen V = 30 - 150 K/s, vorzugsweise zwischen V = 50 - 90 K/s, abhängig von der Warmbandgeometrie sowie der chemischen Zusammensetzung der eingesetzten Stahlsorte. Zu diesen Abkühlgeschwindigkeiten ist zu bemerken, dass eine Abkühlgeschwindigkeit kleiner 30 K/s wegen der geringen zur Verfügung stehenden Zeit in der konventionellen Kühlstrecke einer Gießwalzanlage nicht möglich ist, während Abkühlgeschwindigkeiten größer 150 K/s in derartigen Kühlstrecken ebenfalls nicht zu erreichen sind.

Im Vergleich zur Herstellung von Dualphasen-Warmband nach dem Stand der Technik zeichnet sich das erfindungsgemäße Verfahren neben einer abweichenden chemischen Zusammensetzung des Ausgangsstahls dadurch aus, dass
a) die Endwalztemperatur deutlich unterhalb der A₃-Temperatur liegt,
b) in der zweiten Kühlstufe bis zu einer Temperatur unterhalb von 300 °C gekühlt wird,
c) die Abkühlgeschwindigkeiten unterhalb von 150 K/s und oberhalb von 30 K/s liegen,
d) zwischen den beiden Kühlstufen eine mit maximal 5 Sekunden sehr kurze Haltezeit liegt, in der keine Kühlung erfolgt,
e) die Umwandlung zu Ferrit isotherm erfolgt.

Eine Anlage zur Durchführung des Verfahrens der Erfindung ist gekennzeichnet durch eine hinter dem letzten Fertigwalzgerüst angeordnete konventionelle Kühlstrecke einer Gießwalzanlage, die mehrere mit Abstand hintereinander angeordnete regelbare Wasserkühlgruppen mit Wasserkühlbalken aufweist. Die in jeder Kühlgruppe vorhandenen Kühlbalken sind so angeordnet, dass die Bandoberseite und die Bandunterseite des Warmbandes gleichmäßig mit einer bestimmten Wassermenge beaufschlagt werden. Die Gesamtwassermenge ist regelbar, indem einzelne Kühlbalken während des Walzens zu- oder abgeschaltet werden. Die Anzahl und Anordnung der zugeschalteten Wasserkühlbalken kann variabel vorab eingestellt werden, um die gesamte Kühlstrecke optimal an die einzustellenden Abkühlbedingungen anzupassen

Weitere Einzelheiten, Merkmale und Eigenschaften der Erfindung werden nachfolgend an einem in schematischen Zeichnungsfiguren dargestellten Ausführungsbeispiel näher erläutert.

Es zeigen:
- Fig. 1: eine Zeit-Temperatur-Abkühlkurve eines Warmbandes,
- Fig. 2: ein Layout einer Kühlstrecke in einer Gießwalzanlage mit 6-gerüstiger Fertigstraße,
- Fig. 3: ein Layout einer Kühlstrecke in einer Gießwalzanlage mit 7-gerüstiger Fertigstraße.

In Figur 1 ist eine Abkühlkurve mit dem Zeit-Temperaturverlauf eines Warmbandes beispielhaft dargestellt, das nach dem erfindungsgemäßen Verfahren auf dem Auslaufrollgang in einer Kühlstrecke 1 gekühlt wurde. Das Warmband mit der Zusammensetzung: bestehend aus:
0,06 % C, 0,1 % Si, 1,2 % Mn, 0,015 % P, 0,06 % S, 00,036 % Al, 0,15 % Cu, 0,054 % Ni, 0,71 % Cr, Rest Fe sowie übliche Begleitelemente wurde von einer eingestellten Endwalztemperatur T_{finish} von 800 °C in einer ersten Kühlstufe mit einer Abkühlgeschwindigkeit V₁ von 54 K/s auf eine Temperatur des Warmbandes von 670 °C abgekühlt, bei der die Kühlkurve in das Ferritgebiet eintrat. Während einer Haltezeit von etwa 4 Sekunden blieb die Warmbandtemperatur bei dieser Haltetemperatur T_{const.}, bevor in einer zweiten Kühlstufe mit einer Abkühlgeschwindigkeit V₂ von 84 K/s auf eine Bandtemperatur unterhalb von 300 °C (ca. 250 °C Haspeltemperatur) fertig gekühlt wurde. An dem nach diesem Verfahren hergestellten Warmband mit einem Dualphasengefüge im angestrebten Bereich von mindestens 70 % Ferrit und weniger als 20 % Martensit wurde in Versuchen eine Zugfestigkeit von 620 MPa in Kombination mit einem Streckgrenzenverhältnis von 0,52 ermittelt.

In Figur 2 ist beispielhaft das Layout einer erfindungsgemäß ausgebildeten Kühlstrecke 1 einer konventionellen Gießwalzanlage dargestellt. Die vom Warmband 10 in Transportrichtung 8 durchlaufene Kühlstrecke 1 befindet sich zwischen dem letzten Fertiggerüst 2 und dem Haspel 5. Zwischen dem letzten Fertiggerüst 2 und der ersten Wasserkühlgruppe 3₁ befindet sich eine Temperaturmessstelle 6 zur Kontrolle der Temperatur des in die Kühlstrecke 1 einlaufenden Warmbandes 10. Die Kühlstrecke 1 besteht gemäß Fig. 2 aus insgesamt acht Kühlgruppen 3₁₋₇ und 4, wobei die letzte häufig als Trimmzone 4 ausgeführt ist. Allgemeiner - abhängig von der jeweiligen Gießwalzanlage - gehören zwischen sechs und neun Kühlgruppen zu einer konventionellen Kühlstrekke.

Im dargestellten Beispiel der Fig. 2 handelt es sich um das typische Layout einer Kühlstrecke für eine 6-gerüstige Gießwalzanlage, was an der Lücke zwischen den Kühlgruppen 3₇ und 4 zu erkennen ist. Der spätere Ausbau auf eine 7-gerüstige Fertigstraße bedingt häufig, dass beispielsweise die erste Kühlgruppe (Kühlzone) 3₁ nach hinten in die bauliche Lücke zwischen den Kühlgruppen 3₇ und 4 versetzt werden muss. In diesem Fall ergibt sich ein Layout einer Kühlstrecke 1' gemäß Figur 3, die sich lediglich durch den Wegfall dieser baulichen Lücke zwischen den Kühlgruppen 3₇ und 4 vom Layout der Kühlstrecke 1 der Fig. 2 unterscheidet. Die Bezugszeichen der einzelnen Konstruktionsteile und Baugruppen der Fig. 3 entsprechen deshalb den entsprechenden Bezugszeichen der Fig. 2. Eine Ausnahme bildet die erste Kühlgruppe 3₁', deren oberer Kühlbalken im Gegensatz zum Kühlbalken der Kühlgruppe 3₁ der Fig. 2 in üblicher Länge der Kühlgruppen 3₂ bis 3₇ ausgebildet ist.

In aller Regel weist jede Kühlgruppe jeweils vier Kühlbalken sowohl auf der Ober- als auch auf der Unterseite auf. Jeder Kühlbalken wiederum besteht aus zwei Reihen an Wasserröhrchen zur Kühlung von Bandoberseite 10' und Bandunterseite 10". Als Besonderheit ist die in Figur 2 dargestellte Kühlgruppe 3₁ aus Platzgründen auf der Oberseite um einen Kühlbalken gekürzt.

Im Unterschied zu den vorderen Kühlgruppen 3₁₋₇, welche pro Kühlbalken ein schaltbares Ventil 7 besitzen, weist die Trimmzone 4 für jeden Balken zwei Ventile 7 auf. Dies bedeutet, dass in der Trimmzone jede Reihe an Kühlröhrchen einzeln angesteuert werden kann und sich somit die Wassermenge feiner regeln lässt.

Je nach gewalzter Fertigbanddicke ändert sich die Auslaufgeschwindigkeit des Bandes aus der Fertigstraße und dementsprechend muss die Fahrweise der Kühlstrecke angepasst werden, um die zur Einstellung der Bandeigenschaften erforderliche Zeit-Temperaturführung einstellen zu können. Für eine Banddicke von beispielsweise 3 mm wird die erste notwendige Kühlstufe mit den Kühlgruppen 3₁ und 3₂ erreicht, während die zweite Kühlstufe mit den Gruppen 3₅, 3₆, 3₇ und 4 realisiert wird. Bei einem 2.0 mm Fertigband werden aufgrund der geänderten Randbedingungen nur noch die Kühlgruppen 3₆, 3₇ und 4 für die zweite Kühlstufe eingesetzt.

### Bezugszeichenliste

- 1: Kühlstrecke
- 2: letztes Fertiggerüst
- 3₁₋₇: Wasserkühlgruppen
- 4: Wasserkühlgruppe (Trimmzone)
- 5: Haspel
- 6: Temperaturmessstelle
- 7: schaltbares Ventil
- 8: Transportrichtung
- 10: Warmband
- 10': Bandoberseite
- 10": Bandunterseite
- V₁: Abkühlgeschwindigkeit der ersten Kühlstufe
- V₂: Abkühlgeschwindigkeit der zweiten Kühlstufe
- T_{finish}: Bandtemperatur nach dem letzten Fertiggerüst
- T_{const}.: Bandtemperatur nach der Haltezeit
- T_{coiling}: Bandtemperatur nach Ende der Kühlung (Coiltemperatur)

## Patentansprüche

1. Verfahren zur Herstellung von Warmband (10) mit einem Dualphasengefüge aus Ferrit und Martensit, wobei mindestens 70 % des Austenits in Ferrit umgewandelt sind, aus dem warmgewalzten Zustand durch eine kontrollierte zweistufige Abkühlung nach dem Fertigwalzen auf eine Bandtemperatur unterhalb der Martensit-Starttemperatur in einer Kühlstrecke (1, 1') aus mit Abstand hintereinander angeordneten Wasserkühlgruppen (3₁₋₇, 4), **dadurch gekennzeichnet,**
**dass** ausgehend von einem Stahl mit der chemischen Zusammensetzung:
bestehend aus:
0,01 - 0,08% C, 0,9 % Si, 0,5 - 1,6 % Mn, 1,2 % Al, 0,3 - 1,2 % Cr, Rest Fe sowie übliche Begleitelemente, zur Erzielung eines Warmbandes (10) mit einem zweiphasigen Gefüges aus 70 bis 95 % Ferrit und 30 bis 5 % Martensit mit hoher mechanischer Festigkeit und hohem Umformvermögen (Zugfestigkeit größer 600 MPa, Bruchdehnung mindestens 25 %) in der Kühlstrecke einer Gießwalzanlage:
a) die zweistufige kontrollierte Kühlung von einer Endwalz-Bandtemperatur T_{finish} mit A₃ - 100 K < T_{finish} < A₃ - 50 K auf eine Haspel-Bandtemperatur T_{coiling} < 300 °C (< Martensit-Starttemperatur) durchgeführt wird, wobei die Abkühlgeschwindigkeit V_{1,2} in beiden Kühlstufen zwischen V = 30 - 150 K/s, vorzugsweise zwischen V = 50 - 90 K/s liegt,
b) die erste Kühlstufe bis zum Eintritt der Kühlkurve in das Ferritgebiet durchgeführt wird und dann die durch Umwandlung des Austenits in Ferrit freigesetzte Umwandlungswärme zum isothermen Halten der erreichten Bandtemperatur T_{const.} mit einer Haltezeit 5 s bis zum Beginn der zweiten Kühlstufe genutzt wird.

2. Gießwalzanlage zur Herstellung von Warmband (10) mit Dualphasengefüge aus dem warmgewalzten Zustand mit einer hinter dem letzten Fertigwalzgerüst (2) angeordneten Kühlstrecke (1, 1') mit mehreren mit Abstand hintereinander angeordneten Wasserkühlgruppen (3₁₋₇, 4), zur Durchführung des Verfahrens nach Anspruch 1,
**dadurch gekennzeichnet,**
**dass** die Kühlstrecke (1, 1') eine für konventionelle Gießwalzanlagen übliche Länge (< 50 m) aufweist, und
**dass** innerhalb der Kühlstrecke eine entsprechende Anzahl von regelbaren Wasserkühlgruppen (3₁₋₇, 4) angeordnet ist, von denen jede Wasserkühlgruppe (3₁₋₇, 4) mehrere über schaltbare Ventile (7) regelbare Kühlbalken enthält, mit denen die Bandoberseite (10') und die Bandunterseite (10") des durchlaufenden Warmbandes (10) gleichmäßig mit einer Wassermenge beaufschlagbar ist, wobei die Wassermengen für die Bandoberseite (10') und die Bandunterseite (10") auch gegeneinander vertrimmbar sind.

3. Gießwalzanlage nach Anspruch 2,
**dadurch gekennzeichnet,**
**dass** die letzte Wasserkühlgruppe (4) zur Kühlung der Bandoberseite (10') und der Bandunterseite (10") jeweils acht schaltbare Ventile (7) für vier Kühlbalken oben und unten aufweist.

## Claims

1. Method of producing hot strip (10) with a dual-phase structure of ferrite and martensite, wherein at least 70% of the austenite is converted into ferrite, from the hot-rolled state by controlled two-stage cooling down after rolling to finished state to a strip temperature below the martensite start temperature in a cooling path (1, 1') consisting of water cooling groups (3₁₋₇, 4), arranged one behind another at a spacing,
**characterised in that**
starting from a steel with the chemical composition consisting of:
0.01 - 0.08% C, 0.9% Si,0.5 - 1.6% Mn, 1.2% Al, 0.3 - 1.2% Cr, the remainder Fe as well as usual incidental elements,
in order to achieve a hot strip (10) with a two-phase structure of 70 to 95% ferrite and 30 to 5% martensite with a high mechanical strength and high deforming capability (tensile strength greater than 600 MPa, percent elongation failure at least 25%) in the cooling path of a casting and rolling plant:
a) the two-stage controlled cooling is carried out from a final-rolling strip temperature T_{finish} wherein A₃ - 100 K < T_{finish} < A₃ - 50 K, to a coiler strip temperature T_{coiling} < 300° C (< martensite start temperature), wherein the cooling rate V_{1,2} in the two cooling stages is between V = 30 - 150 K/s, preferably between V + 50 - 90 K/s, and
b) the first cooling state is carried out up to entry of the cooling curve into the ferrite range and then the conversion heat liberated by conversion of the austenite into ferrite is used for isothermic maintenance of the attained strip temperature T_{const.} with a holding time 5 s up to the start of the second cooling stage.

2. Casting and rolling plant for producing hot strip (10) with dual-phase structure from the hot-rolled state with a cooling path (1, 1'), which is arranged after the last finishing stand (2), with several water cooling groups (3₁₋₇, 4) arranged in succession, for carrying out the method according to claim 1,
**characterised in that**
the cooling path (1, 1') has a length (< 50 m) usual for conventional casting and rolling plants and
a corresponding number of regulable water cooling groups (3₁₋₁₇, 4) is arranged within the cooling path, each water cooling group (3₁₋₇, 4) including several cooling bars which are regulable by way of switchable valves (7) and by which the strip upper side (10') and the strip lower side (10") of the transiting hot strip (10) can be uniformly acted on by a water quantity, wherein the water quantities for the strip upper side (10') and the strip lower side (10") are also adjustable relative to one another.

3. Casting and rolling plant according to claim 2, **characterised in that** the last water cooling group (4) for cooling the strip upper side (10') and the strip lower side (10") respectively comprises eight switchable valves (7) for four cooling bars at the top and bottom.

## Revendications

1. Procédé pour la fabrication d'un feuillard à chaud (10) comprenant une structure biphasique constituée par de la ferrite et de la martensite, dans lequel au moins 70 % de l'austénite sont transformés en ferrite, à partir de l'état laminé à chaud via un refroidissement contrôlé en deux étapes après le laminage de finition à une température du bain inférieure à la température de départ de la martensite dans un tronçon de refroidissement (1, 1') constitué par des groupes de refroidissement à l'eau (3₁₋₇, 4) disposés à distance les uns derrière les autres, **caractérisé en ce que**, en partant d'un acier dont la composition chimique est constituée par : de 0,01 à 0,08 % de C, 0,9 % de Si, de 0,5 à 1,6 % de Mn, 1,2 % de Al, de 0,3 à 1,2 % de Cr, le reste étant du Fe ainsi que les éléments résiduels habituels, pour obtenir un feuillard à chaud (10) comprenant une structure biphasique constituée par de 70 à 95 % de ferrite et de 30 à 5 % de martensite, possédant une résistance mécanique élevée et une capacité de déformation élevée (une résistance à la traction supérieure à 600 MPa, un allongement à la rupture d'au moins 25 %), dans le tronçon de refroidissement d'une installation de coulée continue :
a) on met en oeuvre le refroidissement contrôlé en deux étapes depuis une température du bain du laminage de finition T_{finish} dans laquelle A₃ - 100 K < T_{finish} < A₃ - 50 K jusqu'à une température du bain du bobinage T_{coiling} < 300 °C (< la température de départ de la martensite), la vitesse de refroidissement V_{1,2} dans les deux tronçons de refroidissement étant située entre V = 30 - 150 K/s, de préférence entre V = 50 - 90 K/s ;
b) on met en oeuvre la première étape de refroidissement jusqu'à l'entrée de la courbe de refroidissement dans le domaine de la ferrite et on utilise ensuite les chaleurs de conversion libérées lors de la transformation de l'austénite en ferrite pour le maintien isotherme de la température du bain obtenue T_{const}. avec un temps de maintien de 5 secondes jusqu'au début de la deuxième étape de refroidissement.

2. Installation de coulée continue pour la fabrication d'un feuillard à chaud (10) comprenant une structure biphasique à partir de l'état laminé à chaud avec un tronçon de refroidissement (1, 1') disposé derrière la dernière cage de laminage de finition (2) comprenant plusieurs groupes de refroidissement à l'eau (3₁₋₇, 4) disposés à distance les uns derrière les autres pour la mise en oeuvre du procédé selon la revendication 1, **caractérisée en ce que** le tronçon de refroidissement (1, 1') présente une longueur habituelle (< 50 m) pour des installations de coulée continue conventionnelles et **en ce que**, au sein du tronçon de refroidissement, est disposé un nombre correspondant de groupes de refroidissement à l'eau réglables (3,_{1-7,} 4), chacun des groupes de refroidissement à l'eau (3_{,1-7,} 4) contenant plusieurs barres de refroidissement réglables via des soupapes commutables (7), avec lesquelles le côté supérieur de feuillard (10') et le côté inférieur de feuillard (10") du feuillard à chaud (10) qui défile peuvent être sollicités de manière uniforme avec une quantité d'eau, les quantités d'eau pour le côté supérieur de feuillard (10') et le côté inférieur de feuillard (10") pouvant également être réglées l'une par rapport à l'autre.

3. Installation de coulée continue selon la revendication 2, **caractérisée en ce que** le dernier groupe de refroidissement à l'eau (4), pour le refroidissement du côté supérieur de feuillard (10') et le côté inférieur de feuillard (10") présente respectivement, en haut et en bas, huit soupapes commutables (7) pour quatre barres de refroidissement.
